# EUROPÄISCHE PATENTSCHRIFT

(11) **EP 1 252 384 B1**
(45) Veröffentlichungstag und Bekanntmachung des Hinweises auf die Patenterteilung: **10.05.2006**
(21) Anmeldenummer: 00979597.2
(22) Anmeldetag: 17.11.2000
(51) Int. Cl.: D04H 3/16, D04H 3/14, D04H 3/10, A41D 27/06

(54) **THERMOVLIESSTOFF**
THERMAL NONWOVEN FABRIC
THERMOMATERIAU NON TISSE

(30) Priorität: 23.12.1999 DE 19962359
(43) Veröffentlichungstag der Anmeldung: 30.10.2002
(73) Patentinhaber: Carl Freudenberg KG, 69469 Weinheim (DE)
(72) Erfinder: GROTEN, Robert, F-68280 Sundhofen (FR); BITTNER, Oliver, 69493 Hirschberg (DE); O'REGAN, Terry, Chapel Hill, NC 27516 (US)
(86) Internationale Anmeldenummer: PCT/EP2000/011461
(87) Internationale Veröffentlichungsnummer: WO 2001/048295

(56) Entgegenhaltungen:
- EP-A- 0 624 676
- EP-A- 0 694 644
- EP-A- 0 814 188
- WO-A-01/07698
- JP-A- 3 294 558
- US-A- 5 718 972
- US-A- 5 759 926
- US-A- 5 899 785
- US-A- 5 970 583

## Beschreibung

Die Erfindung betrifft ein Thermovliesstoff, bestehend aus einem Mikrofilament-Vliesstoff mit Flächengewichten von 60 bis 300 g/m² und einer Reißfestigkeit > 150 N.

In der Textilindustrie werden ganz unterschiedliche Anforderungen an die für die Herstellung von Winterbekleidungen eingesetzten Vliesstoffe gestellt. Neben der Belastbarkeit, die sich in der Reißfestigkeit des eingesetzten Stoffes ausdrückt, sind gute Verarbeitbarkeit, Drapierfähigkeit und Weichheit sowie je nach Anwendungszweck eine möglichst geringe Materialdicke bei einem gleichzeitig gutem Wärmeisolationsvermögen von Interesse. Bisher werden Stoffen mit einem guten Wärmeisolationsvermögen aus unterschiedlichen Fasermischungen gewebt oder aus Tierhaaren Filze erzeugt. Während die gewebten Stoffe zum Ausfasern bzw. Ausfransen neigen und deshalb Gesäumt werden mußten, weisen die Filzmaterialien ein sehr hohes Flächengewicht auf. Bei den gewebten Stoffen ist hinsichtlich deren Belastbarkeit auch immer die Laufrichtung des Gewebes zu beachten.

Die Erfindung hat sich die Aufgabe gestellt, preiswerten Thermovliesstoff, der eine Reißfestigkeit > 150 N besitzt sowie ein Verfahren zu seiner Herstellung anzugeben.

Erfindungsgemäß wird die Aufgabe durch einen Thermovliesstoff gelöst, welcher aus einem Mikrofilament-Vliesstoff mit Flächengewichten von 60 bis 300 g/m² sowie und einer Reißfestigkeit > 150 N besteht, wobei der Mikrofilament-Vliesstoff aus schmelzgesponnenen, verstreckten und unmittelbar zu einem Vlies abgelegten Mehrkomponenten-Endlosfilamenten mit einem Titer von1,5 bis 5 dtex besteht und die Mehrkomponenten-Endlosfilamente nach gegebenenfalls einer Vorverfestigung zumindest zu 80 % zu Mikro-Endlosfilamenten mit einem Titer von 0,1 bis 1,0 dtex gesplittet und verfestigt sind. Bei dem erfindungsgemäßen Thermovliesstoff ist aufgrund der Endlosfilamente kein Säumen erforderlich und es tritt kein Ausfasern ein.

Vorzugsweise ist der Thermovliesstoff einer, bei dem der Vliesstoff aus schmelzgesponnenen, aerodynamisch verstreckten und unmittelbar zu einem Vlies abgelegten Mehrkomponenten-Endlosfilamenten mit einem Titer von 1,5 bis 3 dtex besteht und die Mehrkomponenten-Endlosfilamente gegebenenfalls nach einer Vorverfestigung zumindest zu 80 % zu Mikro-Endlosfilamenten mit einem Titer von 0,1 bis 0,8 dtex gesplittet und verfestigt sind. Der Thermovliesstoff weist eine isotrope Filamentverteilung im Vlies auf. Daher ist eine Berücksichtigung der Maschinenlaufrichtung beim Zuschnitt des Thermovliesstoffs nicht erforderlich.

Vorzugsweise ist der Thermovliesstoff einer, bei dem das Mehrkomponenten-Endlosfilament ein Bikomponenten-Endlosfilament aus zwei inkompatiblen Polymeren, insbesondere einem Polyester und einem Polyamid, ist. Ein solches Bikomponenten-Endlosfilament weist eine gute Spaltbarkeit in Mikro-Endlosfilamenten auf und bewirkt ein günstiges Verhältnis von Festigkeit zu Flächengewicht auf. Gleichzeitig ist der erfindungsgemäße Thermovliesstoff aufgrund der verwendeten Polymere und deren Filamentstruktur knitterarm, gut waschbar und schnell trocknend, d. h., pflegeleicht.

Vorzugsweise ist der Thermovliesstoff einer, bei dem die Mehrkomponenten-Endlosfilamente einen Querschnitt mit orangenartiger oder auch "Pie" genannten Multisegment-Struktur aufweisen, wobei die Segmente alternierend jeweils eines der beiden inkompatiblen Polymeren enthalten. Neben dieser orangenartigen Multisegment-Struktur der Mehrkomponenten-Endlosfilamente ist auch eine "side-by-side" (s/s) Segment-Anordnung der inkompatiblen Polymeren im Mehrkomponenten-Endlosfilament möglich, die vorzugsweise zur Erzeugung gekräuselter Filamente genutzt wird. Solche Segment-Anordnungen der inkompatiblen Polymeren im Mehrkomponenten-Endlosfilament haben sich als sehr gut spaltbar erwiesen. Der Thermovliesstoff besitzt ein sehr gutes Wärmeisolationsvermögen im Verhältnis zur Dicke und/oder dem Gewicht, so daß sich insbesondere durch nachfolgende Behandlungsschritte wie Rauhen oder Schmirgeln weiche und wärmende Winterbekleidung herstellen läßt.

Vorzugsweise ist der Thermovliesstoff weiterhin einer, bei dem mindestens eines der das Mehrkomponenten-Endlosfilament bildenden inkompatiblen Polymere ein Additiv, wie Farbpigmente, permanent wirkende Antistatika, Fungizide, Bakterizide, Akarizide und/oder die hydrophilen oder hydrophoben Eigenschaften beeinflussende Zusätze in Mengen bis zu 10 Gewichtsprozent, enthält. Der aus spinngefärbten Fasern bestehende Thermovliesstoff weist eine sehr gute Waschechtheit auf. Weiterhin können durch die Zusätze statische Aufladungen vermindert bzw. vermieden und die Feuchtigkeits-Transporteigenschaften verbessert werden. Der Thermovliesstoff weist sehr gute Pflegeeigenschaften hinsichtlich seiner Waschbarkeit und eine geringe Trockenzeit auf. Ein Thermovliesstoff gemäß den Merkmalen des Oberbegriffs des Anspruchs 1 ist aus dem Dokument US-A-5 899 785 bekannt.

Das erfindungsgemäße Verfahren zur Herstellung von Thermovliesstoff besteht darin, daß Mehrkomponenten-Endlosfilamente aus der Schmelze ersponnen, verstreckt und unmittelbar zu einem Vlies abgelegt werden, eine Vorverfestigung erfolgt und der Vliesstoff durch Hochdruck-Fluidstrahlen verfestigt wie gleichzeitig in Mikro-Endlosfilamente mit einem Titer von 0,1 bis 1,0 dtex, vorzugsweise in Mikro-Endlosfilamente mit einem Titer von 0,1 bis 0,8 dtex, gesplittet wird. Die so erhaltene Thermovliesstoff ist sehr gleichmäßig hinsichtlich ihrer Dicke, sie weist eine isotrope Fadenverteilung auf, besitzt keine Neigung zum Delaminieren und ist durch hohe Modulwerte ausgezeichnet.

Vorteilhafterweise wird das Verfahren zur Herstellung der Thermovliesstoff in der Weise durchgeführt, daß die Verfestigung und Splittung der Mehrkomponenten-Endlosfilamente dadurch erfolgt, daß der vorverfestigte Vliesstoff mindestens einmal auf jeder Seiten mit Hochdruck-Wasserstrahlen beaufschlagt wird. Die Thermovliesstoff weist dadurch eine gute Oberfläche und einen Splittungsgrad der Mehrkomponenten-Endlosfilamente > 80 % auf.

Besonders bevorzugt ist ein Verfahren, bei dem die Mehrkomponenten-Endlosfilamente spinngefärbt werden. Die Einbindung des Farbstoffe in die Polymerfilamente führt zu hervorragenden Waschechtheiten.

Der erfindungsgemäß hergestellte Thermovliesstoff wird insbesondere verwendet zur Herstellung von Innentaschen, Innenfutterstoffen oder Oberstoffen. Weiterhin eignet er sich als Einsatz für Wattierungen oder Auspolsterungen.

### Beispiel 1

Aus einem Polyester-Polyamid (PES-PA)-Bikomponenten-Endlosfilament wird ein Filamentflor mit einem Flächengewicht von 120 g/m² erzeugt und einer Wasserstrahlvernadelung mit Drücken bis 230 bar beidseitig unterzogen. Die Bikomponenten-Endlosfilarnente weisen nach der Wasserstrahlvernadelung, die zu einer gleichzeitigen Splittung der Ausgangsfilamente führt, einen Titer 1,0 dtex auf. Der erhaltene Vliesstoff aus Mikro-Endlosfilamenten besitzt einen Wasserdampfdurchgangsindex iₘₜ von 0,56. Das Wärmeisolationsvermögen ausgedrückt durch den Wärmedurchgangswiderstand R_{ct} beträgt 42,5 10⁻³ m²K/W und der Wasserdampfdurchgangswiderstand Rₑₜ beträgt 4,58 m²Pa/W.

## Patentansprüche

1. Thermovliesstoff bestehend aus einem Mikrofilament-Vliesstoff mit Flächengewichten von 60 bis 300 g/m² und einer Reißfestigkeit > 150 N, wobei der Vliesstoff aus schmelzgesponnenen, verstreckten und unmittelbar zu einem Vlies abgelegten Mehrkomponenten-Endlosfilamenten mit einem Titer von 1,5 bis 5 dtex besteht, **dadurch gekennzeichnet, daß** die Mehrkomponenten-Endlosfilamente nach gegebenenfalls einer Vorverfestigung zumindest zu 80 % zu Mikro-Endlosfilamenten mit einem Titer von 0,1 bis 1,0 dtex gesplittet und verfestigt sind.

2. Thermovliesstoff nach Anspruch 1, **dadurch gekennzeichnet, daß** der Vliesstoff aus schmelzgesponnenen, aerodynamisch verstreckten und unmittelbar zu einem Vlies abgelegten Mehrkomponenten-Endlosfilamenten mit einem Titer von 1,5 bis 3 dtex besteht und die Mehrkomponenten-Endlosfilamente gegebenenfalls nach einer Vorverfestigung zumindest zu 80 % zu Mikro-Endlosfilamenten mit einem Titer von 0,1 bis 0,8 dtex gesplittet und verfestigt sind.

3. Thermovliesstoff nach Anspruch 1 oder 2, **dadurch gekennzeichnet, daß** das Mehrkomponenten-Endlosfilament ein Bikomponenten-Endlosfilament aus zwei inkompatiblen Polymeren, insbesondere einem Polyester und einem Polyamid, ist.

4. Thermovliesstoff nach einem der Ansprüche 1 bis 3, **dadurch gekennzeichnet, daß** die Mehrkomponenten-Endlosfüamente einen Querschnitt mit orangenartiger Multisegment-Struktur aufweisen, wobei die Segmente alternierend jeweils eines der beiden inkompatiblen Polymeren enthalten und/oder eine "side-by-side"-Struktur besitzen.

5. Thermovliesstoff nach Anspruch 4, **dadurch gekennzeichnet, daß** die beiden Seiten des Thermovliesstoff eine unterschiedliche Segment-Struktur besitzen.

6. Thermovliesstoff nach einem der Ansprüche 1 bis 5, **dadurch gekennzeichnet, daß** mindestens eines der das Mehrkomponenten-Endlosfilament bildenden inkompatiblen Polymere ein Additiv, wie Farbpigmente, permanent wirkende Antistatika, Fungizide, Bakterizide, Akarizide und/oder die hydrophilen oder hydrophoben Eigenschaften beeinflussende Zusätze in Mengen bis zu 10 Gewichtsprozent, enthält.

7. Verfahren zur Herstellung von Thermovliesstoff nach einem der Ansprüche 1 bis 6, **dadurch gekennzeichnet, daß** die Mehrkomponenten-Endlosfilamente aus der Schmelze ersponnen, verstreckt und unmittelbar zu einem Vlies abgelegt werden, gegebenfalls eine Vorverfestigung erfolgt und der Vliesstoff durch Hochdruck-Fluidstrahlen verfestigt sowie gleichzeitig in Mikro-Endlosfilamente mit einem Titer von 0,1 bis 1,0 dtex gesplittet wird, und daß die Verfestigung und Splittung der Mehrkomponenten-Endlosfilamente **dadurch** erfolgt, daß der gegebenenfalls vorverfestigte Vliesstoff mindestens einmal von jeder Seite mit Hochdruck-Fluidstrahlen beaufschlagt wird.

8. Verfahren nach Anspruch 7, **dadurch gekennzeichnet, daß** die Färbung der Mehrkomponenten-Endlosfilamente durch Spinnfärben vorgenommen wird.

9. Verfahren nach einem der Ansprüche 7 oder 8, **dadurch gekennzeichnet, daß** zwei Spinnbalken eingesetzt werden, von denen einer Mehrkomponenten-Endlosfilamente mit einer "Pie"-Segmentstruktur und der andere mit einer "side-by-side"-Segmentstruktur erzeugt.

10. Thermovliesstoff nach einem der Ansprüche 1 bis 6, **dadurch gekennzeichnet, daß** er zur Herstellung von Innenfutterstoffen verwendet wird.

11. Thermovliesstoff nach einem der Ansprüche 1 bis 6, **dadurch gekennzeichnet, daß** er zur Herstellung von Oberstoffen verwendet wird.

12. Thermovliesstoff nach einem der Ansprüche 1 bis 6, **dadurch gekennzeichnet, daß** er zur Herstellung von Innentaschen verwendet wird.

13. Thermovliesstoff nach einem der Ansprüche 1 bis 6, **dadurch gekennzeichnet, daß** er zur Herstellung von Wattierungen verwendet wird.

14. Thermovliesstoff nach einem der Ansprüche 1 bis 6, **dadurch gekennzeichnet, daß** er zur Herstellung von Auspolsterungen verwendet wird.

## Claims

1. A thermal nonwoven fabric consisting of a microfilament nonwoven fabric having a basis weight in the range from 60 to 300 g/m² and a breaking strength > 150 N, the nonwoven fabric consisting of continuous multicomponent filaments having a linear density in the range from 1.5 to 5 dtex which are melt spun, stretched and directly laid down to form a nonwoven web, **characterized in that** the continuous multicomponent filaments, if desired after a preconsolidating operation, are at least 80% split into continuous microfilaments having a linear density in the range from 0.1 to 1.0 dtex and consolidated.

2. A thermal nonwoven fabric according to claim 1, **characterized in that** the nonwoven fabric consists of continuous multicomponent filaments having a linear density in the range from 1.5 to 3 dtex which are melt spun, aerodynamically stretched and directly laid down to form a nonwoven web and the continuous multicomponent filaments, if desired after a preconsolidating operation, are at least 80% split into continuous microfilaments having a linear density in the range from 0.1 to 0.8 dtex and consolidated.

3. A thermal nonwoven fabric according to claim 1 or 2, **characterized in that** the continuous multicomponent filament is a continuous bicomponent filament of two incompatible polymers, especially of a polyester and a polyamide.

4. A thermal nonwoven fabric according to any one of claims 1 to 3, **characterized in that** the continuous multicomponent filaments have a cross section having an orangelike multisegment structure in which segments each containing one of the two incompatible polymers alternate and or possess a side-by-side gap structure.

5. A thermal nonwoven fabric according to claim 4, **characterized in that** the two sides of the thermal nonwoven fabric have a different segment structure.

6. A thermal nonwoven fabric according to any one of claims 1 to 5, **characterized in that** at least one of the incompatible polymers forming the continuous multicomponent filament contains an additive, such as colour pigments, permanently active antistats, fungicides, bactericides, acaricides and/or hydrophilic or hydrophobic modifiers in an amount up to 10 per cent by weight.

7. A process for producing a thermal nonwoven fabric according to any one of claims 1 to 6, **characterized in that** the continuous multicomponent filaments are spun from the melt, stretched and directly laid down to form a nonwoven web, and preconsolidated if desired and the nonwoven fabric is consolidated by high pressure jets of fluid and also at the same time split into continuous microfilaments having a linear density in the range from 0.1 to 1.0 dtex, and **in that** the consolidation and splitting of the continuous multicomponent filaments is effected by the nonwoven fabric, which has been preconsolidated if desired, being impinged with high pressure jets of fluid at least once from each side.

8. A process according to claim 7, **characterized in that** the dyeing of the continuous multicomponent filaments is effected by spin dyeing.

9. A process according to either of claims 7 and 8, **characterized in that** it utilizes two spinning beams, one to produce continuous multicomponent filaments having a pie segment structure and the other to produce continuous multicomponent filaments having a side-by-side segment structure.

10. A thermal nonwoven fabric according to any one of claims 1 to 6, **characterized in that** it is used for producing lining fabrics.

11. A thermal nonwoven fabric according to any one of claims 1 to 6, **characterized in that** it is used for producing outerwear fabrics.

12. A thermal nonwoven fabric according to any one of claims 1 to 6, **characterized in that** it is used for producing inside pockets.

13. A thermal nonwoven fabric according to any one of claims 1 to 6, **characterized in that** it is used for producing waddings.

14. A thermal nonwoven fabric according to any one of claims 1 to 6, **characterized in that** it is used for producing upholstery padding.

## Revendications

1. Thermomatériau non tissé constitué d'un non-tissé microfilamentaire présentant des masses surfaciques de 60 à 300 g/m² et une résistance à la déchirure > 150 N, dans lequel le non-tissé est constitué de filaments sans fin à plusieurs composants filés à chaud, étirés et directement déposés sous la forme d'un voile et présentant un titre de 1,5 à 5 dtex, **caractérisé en ce que** les filaments sans fin à plusieurs composants sont, éventuellement après une préconsolidation, divisés pour au moins 80 % en microfilaments sans fin ayant un titre de 0,1 à 1,0 dtex et consolidés.

2. Thermomatériau non tissé suivant la revendication 1, **caractérisé en ce que** le non-tissé est constitué de filaments sans fin à plusieurs composants filés à chaud, étirés par voie aérodynamique et directement déposés sous la forme d'un voile et présentant un titre de 1,5 à 3 dtex et **en ce que** les filaments sans fin à plusieurs composants sont, éventuellement après une préconsolidation, divisés pour au moins 80 % en microfilaments sans fin ayant un titre de 0,1 à 0,8 dtex et consolidés.

3. Thermomatériau non tissé suivant la revendication 1 ou 2, **caractérisé en ce que** le filament sans fin à plusieurs composants est un filament sans fin à deux composants à base de deux polymères incompatibles, en particulier un polyester et un polyamide.

4. Thermomatériau non tissé suivant l'une des revendications 1 à 3, **caractérisé en ce que** les filaments sans fin à plusieurs composants présentent une section transversale ayant une structure à segments multiples du type orange, les segments contenant chacun de manière alternée un des deux polymères incompatibles, et/ou présentent une structure « côté-à-côté » (« side-by-side »).

5. Thermomatériau non tissé suivant la revendication 4, **caractérisé en ce que** les deux côtés du thermomatériau non tissé présentent une structure de segments différente.

6. Thermomatériau non tissé suivant l'une des revendications 1 à 5, **caractérisé en ce qu'**au moins un des polymères incompatibles formant le filament sans fin à plusieurs composants contient un additif, tel que des pigments, des antistatiques à action permanente, des fongicides, des bactéricides, des acaricides et/ou des additifs influençant les propriétés hydrophiles ou hydrophobes, en des quantités allant jusqu'à 10 % en poids.

7. Procédé de préparation de thermomatériau non tissé suivant l'une des revendications 1 à 6, **caractérisé en ce que** les filaments sans fin à plusieurs composants sont filés à partir de la masse fondue, étirés et directement déposés sous la forme d'un voile, **en ce qu'**une préconsolidation a éventuellement lieu et **en ce que** le non-tissé est consolidé par des jets de fluide sous haute pression ainsi que simultanément divisé en microfilaments sans fin ayant un titre de 0,1 0 1,0 dtex, et **en ce que** la consolidation et la division des filaments sans fin à plusieurs composants ont lieu par le fait que le non-tissé éventuellement préconsolidé est alimenté au moins une fois de chaque côté par des jets de fluide sous haute pression.

8. Procédé suivant la revendication 7, **caractérisé en ce que** la coloration des filaments sans fin à plusieurs composants est effectuée par coloration dans la masse.

9. Procédé suivant l'une des revendications 7 ou 8, **caractérisé en ce que** deux collecteurs-répartiteurs sont mis en oeuvre, dont l'un produit des filaments sans fin à plusieurs composants avec une structure de segments de type « pie » et l'autre avec une structure de segments de type « side-by-side ».

10. Thermomatériau non tissé suivant l'une des revendications 1 à 6, **caractérisé en ce qu'**il est utilisé pour la préparation de doublures internes.

11. Thermomatériau non tissé suivant l'une des revendications 1 à 6, **caractérisé en ce qu'**il est utilisé pour la préparation de matériaux de dessus.

12. Thermomatériau non tissé suivant l'une des revendications 1 à 6, **caractérisé en ce qu'**il est utilisé pour la préparation de poches internes.

13. Thermomatériau non tissé suivant l'une des revendications 1 à 6, **caractérisé en ce qu'**il est utilisé pour la préparation de rembourrages.

14. Thermomatériau non tissé suivant l'une des revendications 1 à 6, **caractérisé en ce qu'**il est utilisé pour la préparation de capitonnages.
